# FASCICULE DE BREVET EUROPEEN

(11) **EP 0 711 263 B1**
(45) Date de publication et mention de la délivrance du brevet: **10.02.1999**
(21) Numéro de dépôt: 94921010.8
(22) Date de dépôt: 01.07.1994
(51) Int. Cl.: C06B 47/14

(54) **APPLICATION D'UN ADDITIF POUR STABILISER UNE COMPOSITION EXPLOSIVE DU TYPE EMULSION EAU DANS HUILE**
VERWENDUNG EINES ADDITIVES ZUR STABILISIERUNG EINER SPRENGSTOFFZUSAMMENSETZUNG DES TYPUS WASSER-IN-ÖL EMULSION
APPLICATION OF AN ADDITIVE TO STABILIZE AN EXPLOSIVE COMPOSITION BASED ON A WATER-IN-OIL EMULSION

(30) Priorité: 29.07.1993 FR 9309638
(43) Date de publication de la demande: 15.05.1996
(73) Titulaire: EXPLOSIFS ET PRODUITS CHIMIQUES S.A., F-75008 Paris (FR)
(72) Inventeur: JAUFFRET, Gilles, F-84800 Lagnes (FR)
(74) Mandataire: Somnier, Jean-Louis
(86) Numéro de dépôt international: FR9400811
(87) Numéro de publication internationale: WO9504017

(56) Documents cités:
- WO-A-90/03111
- DE-A- 4 204 175
- DE-C- 3 712 488
- US-A- 4 632 714

## Description

La présente invention a pour objet l'application d'additifs pour stabiliser une émulsion eau dans huile.

Le secteur technique de l'invention est le domaine de la fabrication de compositions explosives comprenant une émulsion eau dans huile.

Une des applications principales de l'invention est l'amélioration de la stabilité dans le temps des émulsions explosives quelles soient encartouchées, sensibles aux explosifs d'amorçage et/ou aux détonateurs, anti-grisouteuses, pompables, versables, ainsi que celles de tout autre mélange contenant une partie d'émulsion.

On connaît en effet différentes compositions explosives du type émulsion eau dans huile que l'on peut fabriquer de différentes manières : la principale difficulté de ces fabrications réside dans le maintien à long terme des caractéristiques pyrotechniques de ces émulsions explosives.

Ce type de composition est en effet constitué d'une solution oxydante obtenue à partir d'au moins un sel minéral dissous dans l'eau et d'une phase combustible contenant au moins un hydrocarbure liquide et un émulsifiant ; cette dernière phase dite phase huile étant immiscible avec la phase discontinue dite phase eau. Des agents d'allégements et/ou éventuellement un ou plusieurs sels peuvent être associés de façon à obtenir les diverses caractéristiques pyrotechniques souhaitées. Le terme émulsion "eau dans huile" signifie que la solution oxydante est dispersée sous forme de fines gouttelettes dans une phase continue organique. De telles compositions sont décrites, par exemple, dans les brevets tels que US 3 447 978, 3 674 578 ou 4 149 917 ou encore plus récemment dans les brevets US 4 356 044 et 4 322 258. Pour certaines applications le taux d'eau contenu dans la phase oxydante peut être éliminé ou réduit à un niveau bas, par exemple moins de 4 % en poids de l'émulsion. De telles compositions, appelées "Melt in Oil", émulsion explosive, sont décrites par exemple dans le brevet US n° 4 248 644. La fabrication des émulsions explosives est généralement effectuée en présence d'un tensioactif qui a pour fonctions essentielles de permettre la mise en émulsion et de stabiliser dans le temps ladite émulsion pour tenter de résoudre la principale difficulté évoquée précédemment de maintenir à long terme les caractéristiques pyrotechniques de l'émulsion explosive.

En effet, nous venons de voir que les émulsions explosives dites "eau dans huile" dans lesquelles se situe la présente invention, était un mélange de deux phases non miscibles l'une dans l'autre et dont celle aqueuse sursaturée en produits oxydants se présente sous forme de gouttelettes dispersées dans l'autre phase huile.

La difficulté majeure consiste à maintenir cette dispersion stable durant un long temps de stockage de l'ordre d'au moins une année. En effet, l'émulsion va inévitablement évoluer dans le temps en raison de l'instabilité thermodynamique de la dispersion de la phase sursaturée dans la phase organique continue. Cette évolution va conduire à un rapprochement, appelé floculation, des gouttelettes de phase dispersée, puis à la fusion, appelée coalescence, de plusieurs gouttelettes en une seule. Cette coalescence entraîne à terme une cristallisation de la phase oxydante, ce qui provoque une baisse ou une perte des caractéristiques de sensibilité partielle ou totale de l'émulsion explosive. Ainsi dans le cas d'une émulsion explosive encartouchée il peut arriver que l'émulsion ne soit plus sensible au détonateur habituellement utilisé pour l'amorçage.

Pour retarder ce phénomène et donc tenter d'améliorer la stabilité de l'émulsion diphasique dans le temps, on rajoute généralement d'une manière connue et dans tous les cas à ce jour, un produit tensioactif que l'on peut qualifier de standard, dont la molécule est composée, pour faciliter sa solubilité dans chacune des deux phases, de deux parties dont l'une est compatible avec la phase aqueuse dispersée et l'autre avec la phase organique continue. Cependant, ce rajout de produit tensioactif standard, s'il est économiquement acceptable n'est pas suffisant pour améliorer durablement la stabilité de l'émulsion, pour laquelle trois autres solutions ont été développées par divers fabricants :
- la première solution consiste à augmenter la viscosité de la phase huile de façon à ralentir le phénomène de coalescence : pour cela il a été proposé comme dans la demande de brevet US 4 908 079 d'ajouter dans la phase continue des agents épaississants telles que des cires, des paraffines, des polymères ; il pourrait être ajouté également des bentonites. On retrouve également ce type de solution dans la demande de brevet n° FR 2 645 144 déposée le 3 mars 1990 sous priorité norvégienne par la société NORSK HYDRO et intitulée "explosif brisant stabilisé de type de nitrate ammonium mazout et son procédé de fabrication" comportant essentiellement le rajout d'un élastomère soluble dans les huiles.

Cependant cette solution, qui est du reste toujours possible en option dans les solutions suivantes et même dans la présente invention, pose des problèmes de fabrication car la viscosité des mélanges et des produits est très élevée, gênant les pompages ; la manipulation est très difficile et donc plus coûteuse.
- la deuxième solution porte essentiellement sur les phénomènes chimiques alors que la solution précédente joue sur un phénomène physique: elle consiste à améliorer la stabilisation de l'émulsion par l'utilisation d'un tensioactif optimisé choisi spécifiquement en fonction des composants de l'émulsion explosive de base. Ce tensioactif est choisi de façon à pouvoir être soluble dans chacune des deux phases constituant l'émulsion, et ainsi grâce à ces interactions entre chacune de ces phases il parvient à augmenter la stabilité dans le temps de celle-ci. Son utilisation permet de ralentir le phénomène de coalescence et stabilise donc l'émulsion. Le problème de cette solution est que ces produits tensioactifs sont d'un coût très élevé. Cette solution peut mettre en oeuvre notamment des dérivés phénoliques du type polybutène polymérisé avec une amine à chaîne carbonée polyéthylène comportant un radical phénolique.

Le composant actif est mis en solution dans un diluant organique. Cette solution est exposé dans le brevet US 4 784 706 déposé par la société IRECO Inc le 03 Décembre 1987.

Des variantes voisines sont exposées dans de nombreux brevets.

Cette solution implique de réaliser des réactions chimiques entre les différentes matières premières entrant dans la composition du tensioactif ce qui implique un surcroît de travail et d'équipement par rapport à un produit commercialement plus répandu.
- une troisième solution qui est en fait une sous solution de la précédente est l'utilisation d'un additif rajouté au tensioactif soit standard, soit tel que défini dans la solution précédente, et qui est soluble dans l'une des deux phases : son choix permet d'améliorer les propriétés du tensioactif et donc de diminuer la quantité de celui-ci, facilitant la mise en oeuvre précédente, réduisant les coûts tout en maintenant une stabilité considérée comme optimisée dans les solutions de fabrications actuelles. Cette solution a fait l'objet de nombreuses demandes de brevets, notamment celles déposées par la voie européenne sous les n°EP 0107368 le 26 Septembre 1983 par la société Imperial Chemical Industries PLC, et EP 0018085 du 18 Mars 1980 par la société CIL Inc. Cependant, malgré ces combinaisons d'additifs et de tensioactifs en fonction des objectifs et des procédés précédents, il est difficile d'obtenir des compositions explosives d'émulsions eau dans huile permettant d'avoir une stabilité de qualité explosive supérieure à une année. De plus, quand on augmente la quantité d'additifs, on diminue les performances pyrotechniques : on se trouve ainsi devant le dilemme d'avoir à augmenter la stabilité du mélange mais au détriment des performances pyrotechniques ou d'améliorer ces performances en diminuant la quantité d'additif mais au détriment de la stabilité.

Le problème posé est donc de pouvoir réaliser des compositions explosives comprenant une émulsion eau dans huile ayant des performances pyrotechniques optimum grâce à l'utilisation d'une petite quantité d'additifs, mais ayant par ailleurs une stabilité de ladite émulsion diphasique qui soit supérieure à au moins une année.

Selon l'invention le problème est résolu par l'application d'un additif dans une composition explosive du type eau dans huile, constituée d'un mélange de deux phases non miscibles l'une dans l'autre, l'une continue dite phase huile (2) comprenant des composants combustibles organiques, l'autre discontinue dite phase aqueuse (1) étant une solution oxydante dispersée sous forme de gouttelettes (4) dans la phase continue, laquelle émulsion est stabilisée par la présence à la fois d'un agent tensioactif mélangé au moins dans une desdites phases dans lesquelles il est soluble et dudit additif améliorant l'effet de cet agent tensioactif : suivant l'invention, dans le but d'augmenter la stabilisation de l'emulsion, cet additif qui est choisi liquide et insoluble dans chacune des deux phases, et dont les molécules sont choisies de telle façon que les gouttelettes qu'elles forment sont de taille très inférieure à la taille moyenne des gouttelettes (4) de la solution oxydante dispersée (1), constitue une troisième phase discontinue (3) dans ladite émulsion située entre les gouttelettes de la phase discontinue (1) avec pour effet de les maintenir séparées.

On peut préparer ladite émulsion diphasique par malaxage connu du mélange desdits composants combustibles organiques de la phase huile avec ladite solution oxydante de la phase aqueuse dispersée sous forme de gouttelettes dans la phase continue et ledit agent tensioactif, et on rajoute en cours de préparation de cette émulsion un additif liquide insoluble dans chacune desdites phases, lequel additif, également dispersé sous forme de gouttelettes dans la phase continue, sépare celles de la phase aqueuse et constitue une émulsion à trois phases liquides.

Dans un mode préférentiel de réalisation ledit additif a lui-même des caractéristiques tensioactives et est en quantité inférieure à celle de l'agent tensioactif.

De préférence, l'additif est un polyorganosiloxane qui est en proportion de constituants inférieure à 5% de la composition et préférentiellement 2%.

Ce dernier additif est enseigné dans le brevet allemand DE 3 712 488 intitulé "utilisation d'huile de silicone dans les émulsions explosives du type eau dans huile", de telle façon que cette huile de silicone permette d'obtenir une surface moins collante, l'huile de silicone étant l'autre nom du polyorganosiloxane. L'inventeur de ce brevet allemand précise que cet additif modifie la texture de l'émulsion explosive : en diminuant le pouvoir collant, assurant ainsi un meilleur encartouchage : le problème soulevé en effet par le brevet ci-dessus porte sur l'inconvénient des émulsions explosives qui sont habituellement collantes et dont la capacité à être travaillées est de ce fait très réduite, car elles ne se laissent injecter qu'à chaud dans des formes préparées au moyen par exemple de vis sans fin ou pompes, et l'encartouchage connu pour les explosifs plastiques au moyen de machines de type "Rollex", n'est alors pas possible.

Dans ce document, il est précisé également que les émulsifiants et les huiles de silicone, utilisées pour leur effet non collant par réduction de viscosité, sont mélangés dans la phase organique continue, constituant donc avec la phase discontinue une composition à deux phases, dont la stabilité est la même que dans les autres explosifs de ce type connu : en effet la coalescence des gouttelettes de la phase discontinue n'est pas ralentie car celles-ci sont dispersées dans la seule autre phase continue, mais peuvent donc se toucher et fusionner.

L'utilisation selon la présente invention résoud le problème de la stabilité des émulsions, qui est donc différent du problème ci-dessus; elle est nouvelle et constitue une innovation en créant une troisième phase liquide grâce à l'incorporation, contrairement à ce qui était utilisé jusqu'à présent et rappelé précédemment, d'un additif liquide qui à la fois ne soit soluble dans aucune des deux phases principales de l'émulsion, eau dans huile, de base, et puisse être dispersé dans la phase continue pour se situer entre les gouttelettes de la phase aqueuse et les séparer : l'additif choisi doit ainsi permettre d'aboutir à une émulsion à trois phases liquides, la troisième phase qu'il constitue servant en fait de barrière physique entre les gouttelettes de la phase aqueuse qui restent ainsi séparées les unes des autres plus longtemps ; le choix comme additif du silicone respecte les conditions précédentes, alors que dans la demande de brevet citée ci-dessus, cette solution et cette particularité d'utilisation et de disposition du silicone dans la composition n'est pas évoquée et l'application dans la présente demande est donc bien nouvelle et innovatrice dans les conditions de son utilisation. L'observation au microscope électronique met bien en évidence cette troisième phase et la taille des gouttelettes de chacune des phases discontinues telle que dans la figure jointe.

De plus, on a pu mesurer que le rajout de cet additif permet de diminuer la taille des gouttelettes de la phase aqueuse et donc améliore effectivement la tenue au vieillissement de ce type d'émulsion : en particulier et par exemple sans silicone le diamètre moyen des gouttelettes a été mesuré de l'ordre de 2 µm alors qu'avec du silicone également en gouttelettes suivant l'invention les gouttelettes obtenues de la phase aqueuse discontinue ont un diamètre moyen de l'ordre de 0,5 µm, ce qui améliore bien sûr d'autant plus la tenue dans le temps et retarde le phénomène de coalescence cité précédemment.

De même, on a pu mesurer également, pour illustrer la caractéristique préférentielle de la taille moyenne des gouttelettes de l'additif dans l'émulsion très inférieure à celle de la solution oxydante que, celles du silicone en particulier ont une taille moyenne de 0,03 µm de diamètre pour une taille moyenne de 0,5 µm des gouttelettes de la phase discontinue aqueuse comme indiqué ci-dessus.

De plus, au delà de cette diminution de taille des gouttelettes qui constitue un premier effet de cet additif créant cette troisième phase, cette dernière, créant une discontinuité supplémentaire dans la phase continue, retarde comme indiqué précédemment le phénomène de floculation, empêchant une cristallisation et donc préserve d'autant plus longtemps la sensibilité des émulsions dans le temps.

Par ailleurs, comme nous l'avons déjà cité précédemment, au delà d'une certaine quantité d'additif, les performances pyrotechniques de l'émulsion risquent de diminuer malgré l'augmentation théorique de sa stabilité dans le temps. Dans la présente invention, une petite quantité d'additif suffit, améliorant ainsi les performances pyrotechniques, en choisissant bien sûr un additif à caractéristique tensioactive par lui-même tel que peut l'être le silicone.

La présence de cet additif permet également de diminuer la quantité de produits tensioactifs abaissant ainsi le prix de revient de l'ensemble de la composition et améliorant les performances pyrotechniques tout en améliorant la stabilité dans le temps.

Par contre, au delà d'une certaine quantité d'additif créant une troisième phase telle que décrit dans la présente invention, l'émulsion risque de ne plus se former ; il existe ainsi un compromis optimal entre la taille de la molécule dudit additif dans l'émulsion et sa quantité introduite dans l'émulsion ; ainsi il est nécessaire d'une part que la concentration dudit additif, tel que le silicone, soit inférieure à 5% et préférentiellement à 2% et que les molécules de cet additif soient de petites tailles permettant aux gouttelettes qu'elles constituent de mieux s'insérer entre les gouttelettes de phase dispersée aqueuse de l'émulsion ; un exemple de dimensions respectives est donné ci-après.

Des tests de vieillissement ont montré que la stabilité est effectivement de beaucoup améliorée : en particulier avec du silicone il a été mesuré des durées de vies d'émulsion, toutes conditions égales par ailleurs, avec des performances pyrotechniques suffisantes, supérieure à 24 mois alors que sans silicone la durée de vie est de l'ordre de 9 mois.

Il est à noter que les améliorations citées précédemment sont valables de quelle manière que soit obtenue la sensibilisation de ces émulsions au mode d'amorçage désiré. Il est fait ici notamment allusion aux possibilités de réduire la densité desdites émulsions de différentes façons et notamment par incorporation mécanique de gaz, dégagement chimique de gaz, ou incorporation mécanique de matériaux légers tels que microbilles de verre creuses, résines phénoliques, perlites, polystyrène expansé ou autres et, tels que certaines demandes de brevets en revendiquent des caractéristiques spécifiques.

On pourrait citer d'autres avantages de la présente invention, mais ceux cités ci-dessus en montrent déjà suffisamment pour en démontrer la nouveauté et l'intérêt.

La présente description inclut des exemples de réalisations de l'invention mais n'ont aucun caractère limitatif : d'autres réalisations sont possibles en particulier en utilisant d'autres additifs : d'autres réalisations sont en effet possibles à partir des revendications qui précisent la portée et l'étendue de cette invention et permettent de trouver d'autres compositions possibles ayant les caractéristiques citées.

Habituellement la phase discontinue de ladite émulsion comprend au moins un des sels oxydants suivants :
- nitrate ammonium
- nitrate de métaux alcalins
- nitrate de métaux alcalins-terreux
- perchlorate d'ammonium
- perchlorate de métaux alcalins
- perchlorate de métaux alcalins-terreux.

Le sel alcalin est présent dans la phase discontinue, qui peut contenir très peu d'eau ou pas d'eau. Cette phase discontinue peut comprendre également du nitrate d'ammonium en solution avec ou sans un autre composé ; la présence d'un autre composé permet d'obtenir un mélange dont le point de fusion est inférieur à une solution de nitrate d'ammonium pur.

Parmi les sels oxydants listés ci-dessus par famille, on peut citer par exemple des sels inorganiques tels que du nitrate de lithium, nitrate d'argent, nitrate de plomb, nitrate de sodium, nitrate de calcium, nitrate de potassium ou des mélanges de ceux-ci.

De même ou de plus, le composé qui, en addition avec le nitrate d'ammonium, peut former en chauffant une solution ayant un point de fusion inférieure à celui du nitrate d'ammonium, peut être un alcool tel que l'alcool méthylique, l'éthylène glycol, le glycérol, le monitol, le sorbitol, le pentaérythritol, ou des mélanges de ceux-ci.

D'autres composés, qui peuvent remplacer ou être ajoutés au nitrate d'ammonium afin de faire une solution avec le nitrate d'ammonium, peuvent être des carbohydrates tels que des sucres, des extrines, des acides carboxyliques et leurs sels tels que l'acide formique, l'acide acétique, le formate d'ammonium, le formate de sodium, l'acétate de sodium, l'acétate d'ammonium.

D'autres composés qui peuvent remplacer ou être ajoutés au nitrate d'ammonium incluent l'acide chloroacétique, l'acide glycolique, l'acide succinique, l'acide tartrique, l'acide adipique, et des amines aliphatiques à chaîne courte telles que la formamide, l'acétamide et l'urée.

L'urée peut être utilisée comme peuvent l'être certaines substances azotées telles que la nitroguanidine, le nitrate de guamidine, la méthylamine, le nitrate de méthylamine et le dinitrate d'éthylène diamine.

Chacune des substances citées ci-dessus peuvent être utilisées seules avec le nitrate d'ammonium, ou des mélanges d'entre elles peuvent être utilisées en mélange au nitrate d'ammonium de telle façon que le point de fusion du mélange final obtenu ait un point de fusion suffisamment bas.

En général, les substances choisies pour former une solution avec le nitrate d'ammonium sont choisies en plus du critère du prix, de façon à former un mélange pyrotechnique sans risques majeurs ayant un point de fusion compris entre 70°C et 130°C, bien que ces valeurs ne constituent pas des limites infranchissables.

La phase huile qui est insoluble et immiscible dans l'eau est de préférence un combustible organique non explosif de lui-même et peut comprendre au moins un membre du groupe des hydrocarbures, des hydrocarbures halogénés et des hydrocarbures azotés.

Habituellement, la phase huile comprend une ou plusieurs paraffines et/ou cires microcristallines et/ou paraffines souples et peut aussi inclure un ou plusieurs membres du groupe composant les huiles minérales, les fuels oils, les paraffines liquide, le xylène, le toluène, le pétrolatum et le dinitrotoluène.

La phase huile de l'émulsion comprend au moins un émulsifiant ou tensioactif sélectionné parmi le groupe comprenant entre autres l'oléate de sorbitan, le sesquioléate de sorbitan, le stéarate de sorbitan, le palmitate de sorbitan, le monostéarate de sodium, le tristéarate de sodium, les mono et diglycérides d'acides gras, la lécithine de soja, les dérivés de lanoline, les alkyls benzène sulfonatés, le phosphate d'acide oléique, l'acétate de laurylamine, le décaoléate de décaglycérol, le décastéarate de décaglycérol, le 2oleyl4-4'bis(hydroxyméthyl)2oxazoline, et des tensioactifs polymériques contenant des doubles chaînes polyéthylène glycol avec des chaînes d'acides gras ainsi que des dérivés de l'anhydride succinique et du polyisobuthylène.

Plusieurs procédés de préparation de ces compositions, tels que ci-dessus et tels que suivant l'invention, peuvent être envisagés dont l'un est rappelé précédemment et dont un autre peut être un procédé de préparation d'une composition explosive comprenant une émulsion eau dans huile constituée d'un mélange de deux phases non miscibles l'une dans l'autre, l'une continue dite phase huile comprenant des composants combustibles organiques, l'autre discontinue aqueuse étant une solution oxydante dispersée sous forme de gouttelettes dans la phase continue, laquelle émulsion est stabilisée par la présence d'un agent tensioactif mélangé dans au moins une desdites phases dans lesquelles il est miscible, et dans l'une desquelles il est préalablement dissous :
- on rajoute alors dans la phase continue seule, avant mélange avec la phase discontinue, un additif liquide non soluble dans ces deux phases et constituant alors avec la phase continue une première émulsion diphasique,
- on incorpore dans cette première émulsion ladite phase discontinue et on malaxe pour obtenir une émulsion à trois phases liquides, dont celle constituée par ledit additif est située entre les gouttelettes de la phase aqueuse et les sépare.

Le procédé ci-dessus comme le précédent peut de préférence utiliser un additif dont les molécules sont choisies de telle façon que les gouttelettes qu'elles forment dans l'émulsion sont de taille très inférieure à la taille moyenne des gouttelettes de la solution oxydante dispersée, ledit additif ayant lui-même des caractéristiques tensioactives et étant en quantité inférieure à celle de l'agent tensioactif.

Le procédé ci-dessus comme le précédent peut utiliser également et de préférence un additif tel que le polyorganosiloxane, rappelé ci-dessus comme étant l'huile de silicone.

De préférence, ce qui est le cas de l'huile précédente, l'additif est d'une viscosité comprise entre 5 et 30000 Mpas. De même, il peut être intéressant et préférable d'utiliser comme additif préférentiel un polydiméthylsiloxane de viscosité préférentielle entre 5 et 10 000 Mpas et au mieux entre 5 et 1 000 Mpas.

Les performances de cet additif, de type telle que l'huile de silicone, sont fonctions de sa quantité et de la taille de sa molécule. En effet, la viscosité est fonction de la taille de la molécule.

La troisième phase liquide qu'il constitue est dispersée dans la phase continue sous forme de gouttelettes, qui intercalées entre celles de la phase aqueuse, permettent de ralentir encore plus la coalescence puis la floculation et donc la déstabilisation de l'émulsion.

Pour compléter l'effet de cet additif triphasique, il peut être également utilisé en option comme indiqué précédemment dans la première solution de stabilité le rajout d'agents épaississants tels que des cires, des paraffines, des bentonites, des polymères pour épaissir la phase continue.

La figure jointe est une vue schématique simplifiée d'une image microscopique d'une composition explosive suivant l'invention : cette composition comprenant une émulsion eau dans l'huile, est constituée, comme déjà décrit à plusieurs reprises précédemment et tel que cela est bien connu à ce jour, d'un mélange de deux phases non miscibles l'une dans l'autre, dont l'une continue dite phase huile 2 comprend les composants combustibles organiques, et l'autre discontinue dite phase aqueuse 1 est une solution oxydante dispersée ; celle-ci est formée de gouttelettes 4 de taille moyenne, accolées les unes contre les autres, et dont l'espace qu'elles laissent entre elles est rempli par la phase continue 2.

Suivant l'invention, ladite émulsion est stabilisée, d'une part, par la présence au moins d'un agent tensioactif connu, mélangé au moins dans une desdites phases, dans lesquelles il est soluble, et d'un additif liquide améliorant l'effet de cet agent tensioactif ; celui-ci est choisi insoluble dans chacune des deux dites phases 1 et 2, constitue alors une troisième phase liquide 3 de ladite composition, sous forme de gouttelettes 5, qui situées dans la phase continue 2 s'intercalent entre celles 4 de la phase aqueuse et les séparent. Cette troisième phase impose ainsi une distance de séparation entre les gouttelettes 4, grâce au choix d'un additif insoluble dans les deux dites phases et qui se disperse dans la phase continue sous forme de gouttelettes 5. Cette distance de séparation est d'autant plus maintenue que ces gouttelettes 5 formées par les molécules de cet additif sont d'un diamètre de l'ordre de 3 x 10⁻²µ, alors que les gouttelettes 4 de la phase discontinue 3 sont de dimensions extérieures de l'ordre de 50 x 10⁻²µ, ce qui permet une telle disposition suivant la figure jointe : la distance qui sépare les gouttelettes 4 est alors au minimum égale au diamètre de ces gouttelettes 5, alors que sans la présence de celles-ci elle ne serait que de 0,2 x 10⁻²µ environ, ce qui étant beaucoup plus faible, provoque l'effet de coalescence et de floculation relevé dans les émulsions connues à ce jour réduisant ainsi leur stabilité dans le temps.

On constate bien sur cette figure que lesdites gouttelettes 5 forment écran entre les gouttelettes de la phase discontinue 1, et retardent d'autant plus l'effet de coalescence et de fusion desdites gouttelettes entre elles.

## Revendications

1. Utilisation d'un additif dans une composition explosive du type émulsion eau dans huile constituée d'un mélange de deux phases non miscibles l'une dans l'autre, l'une continue dite phase huile (2) comprenant des composants combustibles organiques, l'autre discontinue dite phase aqueuse (1) étant une solution oxydante dispersée sous forme de gouttelettes (4), laquelle émulsion est stabilisée par la présence au moins d'un agent tensioactif mélangé au moins dans une desdites phases dans lesquelles il est soluble et dudit additif améliorant l'effet de cet agent tensioactif, caractérisée en ce que, dans le but d'augmenter la stabilisation de l'emulsion, l'additif, qui est choisi liquide et insoluble dans chacune des deux dites phases, et dont les molécules sont choisies de telle façon que les gouttelettes qu'elles forment sont de taille très inférieure à la taille moyenne des gouttelettes (4) de la solution oxydante dispersée (1), constitue une troisième phase discontinue (3) de ladite émulsion située entre les gouttelettes (4) de la phase discontinue (1) avec pour effet de les maintenir séparées.

2. Utilisation d'un additif dans une émulsion eau dans huile suivant la revendication 1, caractérisée en ce qu'on utilise comme additif un polyorganosiloxane en concentration inférieure à 5% de la composition.

3. Utilisation d'un additif selon l'une quelconques des revendications 1 et 2 caractérisée en ce que ledit additif a lui-même des caractéristiques tensioactives et est en quantité inférieure à celle de l'agent tensioactif.

4. Utilisation d'un additif selon l'une quelconque des revendications 1 à 3, caractérisée en ce que l'additif est d'une viscosité comprise entre 5 et 30000 Mpa.s.

5. Utilisation d'un additif selon l'une quelconque des revendications 1 à 4, caractérisée en ce que l'additif est un polydiméthylsiloxane.

6. Utilisation d'un additif selon l'une quelconque des revendications 1 à 5, caractérisée en ce que :
- on prépare ladite émulsion eau dans huile par malaxage connu du mélange desdits composants combustibles organiques de la phase huile (2) avec ladite solution oxydante de la phase aqueuse (1) sous forme de gouttelettes (4) dispersées dans la phase continue (2) et ledit agent tensioactif,
- on rajoute en cours de préparation de cette émulsion ledit additif liquide insoluble dans chacune desdites phases.

7. Utilisation d'un additif selon l'une quelconque des revendications 1 à 6, caractérisée en ce que :
- on rajoute dans la phase continue (2) seule, avant mélange avec la phase discontinue, l'additif (3) liquide non soluble dans ces deux phases et constituant alors avec la phase continue une première émulsion diphasique,
- on incorpore dans cette première émulsion ladite phase discontinue (1) et on malaxe pour obtenir une émulsion à trois phases.

## Claims

1. The use of an additive in an explosive composition of the water-in-oil type, the composition being constituted by a mixture of two phases that are not miscible one in the other, a continuous "oil" phase (2) thereof comprising organic fuel components, and a discontinuous "aqueous" other phase (1) thereof being an oxidizing solution dispersed in the form of droplets (4), which emulsion is stabilized by the presence of at least one surfactant agent mixed in at least one of said phases in which it is soluble and also by the presence of said additive improving the effect of said surfactant agent, said use being characterized in that in order to increase the stability of the emulsion, the additive is selected to be liquid and insoluble in each of said two phases, the molecules of the additive are selected in such a manner as to ensure that the droplets they form are much smaller in size than the mean size of the droplets (4) of the dispersed oxidizing solution (1), and the additive constitutes a discontinuous third phase (3) of said emulsion situated between the droplets (2) of the discontinuous phase (1) with the effect of keeping said droplets apart.

2. The use of an additive in a water-in-oil emulsion according to claim 1, characterized in that the additive used is a polyorganosiloxane at a concentration of less than 5% of the composition.

3. The use of an additive according to claim 1 or 2, characterized in that said additive itself has surfactant characteristics and is present in a quantity smaller than that of the surfactant agent.

4. The use of an additive according to any one of claims 1 to 3, characterized in that the additive is of viscosity lying in the range 5 MPa.s to 30,000 MPa.s.

5. The use of an additive according to any one of claims 1 to 4, characterized in that the additive is a polydimethylsiloxane.

6. The use of an additive according to any one of claims 1 to 5, characterized in that:
• said water-in-oil emulsion is prepared by conventional blending of the mixture of said organic fuel components of the oil phase (2) with said oxidizing solution of the aqueous phase (1) in the form of droplets (4) dispersed in the continuous phase (2) and with said surfactant agent: and
• while preparing said emulsion, said liquid additive that is insoluble in each of said phases is added thereto.

7. The use of an additive according to any one of claims 1 to 6. characterized in that:
• the liquid additive (3) that is not soluble in either of the two phases is added to the continuous phase (2) on its own prior to mixing with the discontinuous phase, thereby constituting a first two-phase emulsion with the continuous phase; and
• said discontinuous phase (1) is incorporated in said first emulsion and blending is performed to obtain a three-phase emulsion.

## Patentansprüche

1. Verwendung eines Zusatzstoffs in einer Explosivzusammensetzung vom Wasser-in-Öl-Emulsionstyp, die aus einem Gemisch von zwei nicht miteinander mischbaren Phasen besteht, wobei die kontinuierliche, als Ölphase (2) bezeichnete Phase brennbare organische Bestandteile enthält und die diskontinuierliche, als wäßrige Phase (1) bezeichnete Phase eine in Form von Tröpfchen (4) dispergierte oxidierende Lösung ist, wobei die Emulsion durch die Gegenwart mindestens eines grenzflächenaktiven Stoffs, der in mindestens eine der obigen Phasen eingemischt ist, in denen er löslich ist, und des Zusatzstoffs, der die Wirkung des grenzflächenaktiven Stoffs verbessert, stabilisiert ist, dadurch gekennzeichnet, daß zur Erhöhung der Stabilität der Emulsion der Zusatzstoff, der flüssig und unlöslich in den beiden Phasen ausgewählt wird und dessen Moleküle so ausgewählt werden, daß die mittlere Größe der Tröpfchen, die sie bilden, sehr viel kleiner ist als die mittlere Größe der Tröpfchen (4) der dispergierten oxidierenden Lösung (1), eine dritte diskontinuierliche Phase (3) dieser Emulsion bildet, die zwischen den Tröpfchen (4) der diskontinuierlichen Phase (1) angeordnet ist mit der Wirkung, daß die Tröpfchen (4) getrennt voneinander bleiben.

2. Verwendung eines Zusatzstoffs in einer Wasser-in-Öl-Emulsion gemäß Anspruch 1, dadurch gekennzeichnet, daß als Zusatzstoff ein Polyorganosiloxan in einer Konzentration unter 5 %, bezogen auf die Zusammensetzung, verwendet wird.

3. Verwendung eines Zusatzstoffs nach einem der Ansprüche 1 und 2, dadurch gekennzeichnet, daß der Zusatzstoff selbst grenzflächenaktive Eigenschaften aufweist und in einem geringeren Anteil als der grenzflächenaktive Stoff enthalten ist.

4. Verwendung eines Zusatzstoffs nach einem der Ansprüche 1 bis 3, dadurch gekennzeichnet, daß der Zusatzstoff eine Viskosität von 5 bis 30000 MPa·s aufweist.

5. Verwendung eines Zusatzstoffs nach einem der Ansprüche 1 bis 4, dadurch gekennzeichnet, daß der Zusatzstoff ein Polydimethylsiloxan ist.

6. Verwendung eines Zusatzstoffs nach einem der Ansprüche 1 bis 5, dadurch gekennzeichnet, daß
- die Wasser-in-Öl-Emulsion durch an sich bekanntes Vermischen des Gemischs der brennbaren organischen Bestandteile der Ölphase (2) mit der oxidierenden Lösung der wäßrigen Phase (1) in Form von Tröpfchen (4), die in der kontinuierlichen Phase (2) dispergiert sind, und dem grenzflächenaktiven Stoff hergestellt wird, und daß
- im Laufe der Herstellung dieser Emulsion der in diesen Phasen unlösliche flüssige Zusatzstoff zugegeben wird.

7. Verwendung eines Zusatzstoffs nach einem der Ansprüche 1 bis 6, dadurch gekennzeichnet, daß
- der flüssige, in den beiden Phasen nicht lösliche Zusatzstoff (3) vor dem Vermischen mit der diskontinuierlichen Phase nur zu der kontinuierlichen Phase (2) zugegeben wird, so daß der Zusatzstoff mit der kontinuierlichen Phase eine erste zweiphasige Emulsion bildet und daß
- die diskontinuierliche Phase (1) in diese erste Emulsion eingebracht wird, wonach vermischt wird, um eine dreiphasige Emulsion zu erhalten.
